# EUROPÄISCHE PATENTSCHRIFT

(11) **EP 0 283 518 B1**
(45) Veröffentlichungstag und Bekanntmachung des Hinweises auf die Patenterteilung: **23.05.1990**
(21) Anmeldenummer: 86907018.5
(22) Anmeldetag: 29.09.1986
(51) Int. Cl.: C22C 1/02

(54) **VERFAHREN ZUR HERSTELLUNG VON ALUMINOSILIKONLEGIERUNGEN MIT 2-22 GEWICHTSPROZENT SILIZIUM**
METHOD OF OBTAINING ALUMINOSILICON ALLOY CONTAINING 2-22 PER CENT BY WEIGHT OF SILICON
PROCEDE POUR L'OBTENTION D'UN ALLIAGE D'ALUMINO-SILICIUM CONTENANT 2-22 % EN POIDS DE SILICIUM

(43) Veröffentlichungstag der Anmeldung: 28.09.1988
(73) Patentinhaber: VSESOJUZNY NAUCHNO-ISSLEDOVATELSKY I PROEKTNY INSTITUT ALJUMINIEVOI, MAGNIEVOI I ELEKTRODNOI PROMYSHLENNOSTI, St. Petersburg, 199026 (RU); SPETSIALNOE KONSTRUKTORSKOE BJURO MAGNITNOI GIDRODINAMIKI INSTITUTA FIZIKI AKADEMII NAUK LATVIISKOI SSR, Riga, 226010 (SU)
(72) Erfinder: IVCHENKOV, Vadim Petrovich, Leningrad, 199106 (SU); KALUZHSKY, Nikolai Andreevich, Leningrad, 199053 (SU); ISIDOROV, Eduard Alexeevich, Riga, 226010 (SU); SIROTENKO, Viktor Georgievich, Riga, 226069 (SU); SHUSTEROV, Viktor Semenovich, Leningrad, 195257 (SU); PAKHOMOV, Gennady Alexandrovich, Bratsk, 665707 (SU); TEPLYAKOV, Fedor Konstantinovich, Bratsk, 665724 (SU); KHROMOVSKIKH, Oleg Sergeevich, Bratsk, 665726 (SU)
(74) Vertreter: Lehn, Werner, Dipl.-Ing.
(86) Internationale Anmeldenummer: SU8600095
(87) Internationale Veröffentlichungsnummer: WO8802410

(56) Entgegenhaltungen:
- DE-A- 2 727 193
- DE-A- 2 735 544
- DE-A- 2 837 510
- DE-C- 756 272
- GB-A- 1 546 309
- GB-A- 2 128 635
- SU-A- 629 429
- SU-A- 1 180 396
- US-A- 4 053 303
- US-A- 4 235 626
- B.I. Bondarev et al. "Modifitsirovanie alyuminievykh deformiruemykh splavov" 1979, Metallurgia, Moskwa, pp 29,30

## Beschreibung

### Gebiet der Technik

Die Erfindung bezieht sich auf das Gebiet der Nichteisenmetallurgie und der Herstellung von Legierungen und betrifft insbesondere Verfahren zur Herstellung einer Aluminium-Silizium-Legierung mit einem Siliziumgehalt von 2 bis 22 Masse%.

### Zugrundeliegender Stand der Technik

Bekannt ist ein Verfahren zur Herstellung einer Aluminium-Silizium-Legierung mit einem Siliziumgehalt von 2 bis 22 Masse%, welches darin besteht, daß man kristallines Silizium auf die Herdfläche eines Flammofens aufgibt, wobei das aufgegebene kristalline Silizium die Form eines Kegels hat, das schmelzflüssige Aluminium in die Wanne des genannten Flammofens bei einer Temperatur von 780 bis 820°C eingießt und die dabei entstehende Aluminium-Silizium-Schmelze periodisch von Hand durchmischt; (siehe I. A. Troitsky, W. A. Zheleznov "Aluminiummetallurgie", herausgegeben 1977, Verlag "Metallurgiya", Moskau, S.367; G. B. Stroganov, W. A. Rotenberg, G. B. Gershmann "Aluminium-Silizium-Legierungen", herausgegeben 1977, Verlag "Metallurgiya", Moskau, S. 208 bis 211, insbesondere S.210).

Außerdem ist ein Verfahren zur Herstellung einer Aluminium-Silizium-Legierung mit einem Siliziumgehalt von 2 bis 22 Masse% bekannt, das ähnlich wie oben beschrieben durchgeführt wird, wobei aber die Durchmischung der entstehenden Aluminium-Silizium-Schmelze durch einen geformten Strahl derselben Schmelze verwirklicht wird, der über den geometrischen Mittelpunkt der Ofenwanne in den Oberteil des Kegels des aufgegebenen kristallinen Siliziums geleitet wird (SU-Urheberschein Nr. 629429, IPK² F 27 B 17/00. Patentblatt "Entdeckungen Erfindungen, Gebrauchsmuster, Warenzeichen", H.39, bekanntgemacht am 25.10.78.

Ein Nachteil der bekannten Verfahren besteht darin, daß der Prozeß zur Herstellung der Aluminium-Silizium-Legierung bei höheren Temperaturen (780 bis 820°C) durchgeführt werden soll, was zu einer Erhöhung des Wasserstoff- und Aluminiumoxidgehaltes de Fertiglegierung führt. Dadurch werden wiederum die Qualität der herzustellenden Legierung vermindert und unwiederbringliche Verluste an Aufgabegut vergrößert.

Die Verwendung der genannten Arbeitsgänge zum Durchmischen der Aluminium-Silizium-Schmelze bei der Durchführung der bekannten Verfahren führt zu einem Aufschwimmen des stückigen kristallinen Siliziums an die Oberfläche der Schmelze, kund als Folge wird es oxydiert und geht mit der Schlacke verloren.

### Offenbarung der Erfindung

Der vorliegenden Erfindung liegt die Aufgabe zugrunde, bei einem Verfahren zur Herstellung einer Aluminium-Silizium-Legierung mit einem Siliziumgehalt von 2 bis 22 Masse% die Verhältnisse der Durchmischung der Schmelze und die Temperaturverhältnisse in der Ofenwanne derart zu ändern, das es dadurch möglich wird, eine Legierung mit einem niedrigeren Wasserstoff- und Aluminiumoxidegehalt zu erhalten und damit die Legierungsqualität zu verbessern, die unwiederbringlichen Verluste an Aufgabegut bedeutend zu vermindern sowie ein Aufschwimmen des stückigen kristallinen Siliziums an die Oberfläche der Schmelze und folglich dessen Oxydierung und Verschlackung zu verhindern.

Diese Aufgabe wird dadurch gelöst, daß ein Verfahren zur Herstellung einer Aluminium-Silizium-Legierung mit einem Siliziumgehalt von 2 bis 22 Masse% vorgeschlagen wird, das die Aufgabe des kristallinen Siliziums auf die Herdfläche eines Flammofens vorsieht, wobei das aufgegebene kristalline Silizium die Form eines Kegels hat, das Eingießen des schmelzflüssigen Aluminiums in die Wanne des genannten Flammofens bei einer Temperatur von 780 bis 820°C und die Durchmischung der entstehenden Aluminium-Silizium-Schmelze mittels eines geformten Strahls derselben Schmelze einschließt, bei dem erfindungsgemäß der Schmelzestrahl auf die Grundfläche des Kegels des aufgegebenen kristallinen Siliziums geleitet wird, wobei die Geschwindigkeit des Schmelzestrahls in der Achsrichtung desselben in einem Bereich von 0,5 bis 0,8 m/s gehalten wird, gleichzeitig mit dem Beginn der Durchmischung die Temperatur der Schmelze in der Ofenwanne auf 670 bis 750° vermindert und die Durchmischung der Schmelze bei der genannten Temperatur durchgeführt wird.

Durch das Leiten des Schmelzstrahls auf die Grundfläche des Kegels aus dem aufgegebenen kristallinen Silizium mit der genannten Geschwindigkeit (von 0,5 bis 0,8 m/s in der Achsrichtung des Schmelzestrahls) werden Bedingungen für eine allmähliche Auflösung des Siliziums, angefangen von der Kegelgrundfläche geschaffen. Das trägt dazu bei, daß der Kegel allmählich sinkt und folglich ein Aufschwimmen des stückigen kristallinen Siliziums an die Oberfläche der Schmelze, dessen Oxidierung un Verschlackung verhindert werden.

Durch Schaffung der genannten Durchmischungsverhältnisse wird die Temperatur der Prozeßführung (Temperatur in der Ofenwanne) auf 670 bis 750°C vermindert, weil dabei verbesserte Bedingungen für den Wärme- und Stoffaustausch im Schmelzevolumen gesichert werden, was es gestattet, den Wasserstoff-und Aluminiumoxidgehalt der Schmelze herabzusetzen und damit die Legierungsqualität zu verbessern sowie die unwiederbringlichen Verluste an Aufgabegut bedeutend zu reduzieren. Außerdem wird bei der Prozeßführung unter den niedrigeren Temperaturverhältnissen der Energieaufwand bedeutend gesenkt.

Gemäß der vorliegenden Erfindung wird das schmelzflüssige Aluminium in die Wanne des Flammofens bei einer Temperatur von 780 bis 820°C eingegossen. Die genannte Eingießtemperatur ist durch die Besonderheiten des Betriebes eines Flammofens und die Bedingungen der Prozeßführung bei der Herstellung der Legierung im Ofen bedingt.

Wie bereits oben erwähnt, wird bei dem erfindungsgemäßen Verfahren der Schmelzestrahl auf die Grundfläche des Kegels des aufgegebenen kristallinen Siliziums mit einer Geschwindigkeit von 0,5 bis 0,8 m/s in der Achsrichtung des Strahls geleitet. Die Zuführung des Schmelzestrahls in der Achsrichtung desselben mit einer Geschwindigkeit unter 0,5 m/s ist unzweckmäßig, weil dabei die Bewegung der Schmelze in der Wanne in den Bereich einer ruhigen Laminarströmung übergeht, wodurch die Wirksamkeit der Durchmischung vermindert wird (d.h. die Wirksamkeit des Wärmeund Stoffaustausches im Schmelzvolumen der Ofenwanne wird vermindert). Die Zuführung des Schmelzestrahls in der Achsrichtung desselben mit einer Geschwindigkeit über 0,8 m/s ist ökonomisch nicht vertretbar, weil dabei keine weitere Erhöhung der Kennziffern der Wirksamkeit der Prozeßführung erzielt werden kann.

Bei dem erfindungsgemäßen Verfahren wird gleichzeitig mit dem Beginn der Durchmischung der Schmelze die die Temperatur der Schmelze in der Ofenwanne auf 670 bis 750°C abgesenkt und die Durchmischung der Schmelze bei der genannten Temperatur durchgeführt. Es ist nicht empfehlenswert, den Prozeß bei Temperaturen von unter 670°C zu führen, weil dabei die Zähflüssigkeit der Schmelze zunimmt, was zu einer Senkung der Durchmischungswirksamkeit und folglich zu einer Verlängerung der Auflösungszeit des Siliziums führt. Die Prozeßführung bei Temperaturen über 750°C ruft eine unerwünschte Erhöung der Schmelzlöslichkeit des Wasserstoffes und dine Vergrößerung der Verluste an Aluminium durch dessen Oxydierung hervor.

### Beste Ausführungsform der Erfindung

Das erfindungsgemäße Verfahren zur Herstellung einer Aluminium-Silizium-Legierung mit einem Siliziumgehalt von 2 bis 22 Masse% wird wie folgt durchgeführt.

Auf die Herdfläche eines Flammofens wird durch eine Beschickungsöffnung in der Ofendecke die erforderliche Menge an kristallinem Silizium aufgegeben, wobei das aufgegebene kristalline Silizium die Form eines Kegels hat. Dann wird in die Ofenwanne die erforderliche Menge an schmelzflüssigem Aluminium bei einer Temperatur von 780 bis 820°C eingegossen. Anschließend wird die entstehende Aluminium-Silizium-Schmelze durch einen geformten Strahl derselben Schmelze durchgemischt. Der Schmelzestrahl kann beispielsweise mit Hilfe von Zentrifugalpumpen der Firma "Carborundum" (USA), gasdynamischen Pumpen, Elektromagnetmischern (A. D. Andreev, V. V. Gogin, G. S. Makarov "Hochleistungserschmelzung von Aluminiumlegierungen", herausgegeben im Jahr 1980, Verlag "Metallurgiya", Moskau, Seiten 89 bis 95 geformt werden. Der geformte Schmelzestrahl wird auf die Grundfläche des Kegels des aufgegebenen kristallinen Siliziums geleitet, wobei die Geschwindigkeit des Schmelzestrahls in der Achsrichtung desselben in einem Bereich von 0,5 bis 0,8 m/s liegt. Gleichzeitig mit dem Beginn der Durchmischung wird die Temperatur in der Ofenwanne auf 670 bis 750°C vermindert, un die Durchmischung der Schmelze wird bei dieser Temperatur durch geführt. Die Senkung der Temperatur auf die genannten Werte kann man erzielen, indem man die Wärmequelle abschaltet oder eine Zwangsläufige Abführung der Wärme zu deren weiteren Wiederverwendung für andere technologische Prozesse vornimmt.

Die Reife der Schmelze wird durch eine Schnellanalyse zur Bestimmung des Gehaltes der Legierung an Hauptkomponenten und Beimengungen ermittelt, wonach die fertige Legierung in Kokillen vergossen wird.

Zu einem besseren Verständnis der vorliegenden Erfindung werden nachstehend folgende konkrete Durchführungsbeispiele der Erfindung angeführt.

### Beispiel 1

Auf die Herdfläche eines Flammofens mit einem Ofeninhalt von 25000 kg schmelzflüssiges Metall werden durch eine Beschickungsöffnung in der Ofendecke 2950 kg kristallines Silizium aufgegeben, das auf der Herdfläche eine konische Form annimmt. Dann werden in die Ofenwanne 22050 g schmelzflüssiges Aluminium bei einer Temperatur von 820°C eingegossen. Der berechnete Siliziumgehalt der Legiegung beträgt 11,7 Masse%. Dann wird die entstandene Aluminium-Silizium-Schmelze durch einen geformten Strahl derselben Schmelze durchgemischt. Man formt den Strahl mit Hilfe eines Elektromagnetmischers und leitet den Strahl auf die Grundfläche des Kegels des aufgegebenen kristallinen Siliziums mit einer Geschwindigkeit von 0,8 m/s in der Achsrichtung desselben. Gleichzeitig mit dem Beginn der Durchmischung wird die Schmelztemperatur in der Ofenwanne auf 700°C durch das Abschalten der Wärmequelle vermindert, und die Durchmischung der Schmelze wird bei dieser Temperatur durchgeführt.

Die Reife der Legierung wird durch eine Schnellanalyse zur Bestimmung des Gehaltes der Legierung an Hauptkomponenten und Beimengungen ermittelt, wonach die fertige Legierung mit einem Siliziumgehalt von 11,4 Masse% in eine Gießkokille vergossen wird.

Die folgenden Durchführungsbeispiele des erfindungsgemäßen Verfahrens in dem oben erwähnten Flammofen werden in der Tabelle 1 zusammengefaßt.

Die Wirksamkeit des erfindungsgemäßen Verfahrens wurde nach den Ergebnissen einer Analyse der Legierung zur Bestimmung des Wasserstoff- und Aluminiumoxidgehaltes sowie der Schlackezusammensetzung bewertet. Zum Vergleich wurde nach denselben Kennziffern die Wirksamkeit der bekannten Verfahren bewertet.

Der Wasserstoff- und Aluminiumoxidgehalt der Legierung wurde nach der Methodik bestimmt, die im Buch von M. B. Altmann, A. A. Lebedev, M. V. Chukhrov, "Schmelzen und Gießen von Leichtmetallegierungen", herausgegeben 1969, Verlag "Metallurgiya", Moskau, Seiten 663 bis 674 beschreiben ist. Die Analyse der Schlackezusammensetzungen wurde nach bekannten Analysenmethoden durchgeführt.

Nachstehend sind in der Tabelle 2 Kennziffern der Wirksamkeit des erfindungsgemäßen und der bekannten Verfahren angeführt, die nach den obengenannten Methodiken ermittelt worden sind.

Eine Vergleichsanalyse der in der Tabelle 2 angeführten Angaben zeigt, daß die Verwendung des erfindungsgemässen Verfahrens es gestattet, den Wasserstoffgehalt der fertigen Legierung im Durchschnitt um 22%, den Aluminiumoxidgehalt in Form von dispersen Einschlüssen - im Durchschnitt um 50%, den Gehalt an Aluminiumoxid in Form von größeren Einschlüssen und Gußhäuten - im Durchschnitt um 70% zu vermindern. Außerdem wird der Gesamtgehalt der Schlacken an Aluminium und Silizium im Durchschnitt um 25% reduziert.

### Gewerbeliche Verwertbarkeit

Die vorliegende Erfindung kann auf dem Gebiet der Metallurgie von Nichteisenmetallen und Legierungen zur Herstellung einer Aluminium-Silizium-Legierung mit einem Siliziumgehalt von 2 bis 22 Masse% angewendet werden. Diese Legierung kann zur Erzeugung von Formguß für die Belange der Automobilindustrie, de Kraftwagen- und Traktorenbaus sowie in der Produktion von Massenbedarfserzeugnissen eingesetzt werden.

## Patentansprüche

Verfahren zur Herstellung einer Aluminium-Silizium-Legierung mit einem Siliziumgehalt von 2 bis 22 Masse-%, bei dem man kristallines Silizium in Form eines Kegels auf die Herdfläche eines Flammofens aufbringt und schmelzflüssiges Aluminium in die Wanne des Flammofens bei einer Temperatur von 780 bis 820°C eingießt und die entstehende Aluminium-Siliziumschmelze mittels eines geformten Strahls der Schmelze durchmischt, dadurch gekennzeichnet, daß man den Schmelzstrahl mit einer Geschwindigkeit in der Achsrichtung desselben im Bereich von 0,5 bis 0,8 m/s auf die Grundfläche des Kegels aus kristallinem Silizium leitet, gleichzeitig mit dem Beginn der Durchmischung die Temperatur der Schmelze in der Ofenwanne auf 670 bis 750°C vermindert und Die Durchmischung der Schmelze in dem genannten Temperaturbereich durchführt.

## Revendications

Procédé pour la production d'un alliage d'aluminium-silicium ayant une teneur en silicium de 2 à 22% en masse, dans lequel on dépose du silicium cristallin sous forme d'un cône sur la sole d'un four à réverbère et on coule de l'aluminium en fusion dans la cuve de four à réverbère à une température de 780 à 820°C, et on brasse la coulée d'aluminium-silicium résultante au moyen d'un jet formé de la coulée, caractérisé en ce que l'on envoie le jet de coulée à une vitesse dans la plage de 0,5 à 0,8 m/s dans la direction de son axe, sur la base du cône constitué de silicium cristallin, en même temps que le début du brassage on abaisse à 670―750°C la température de la coulée dans la cuve du four et le brassage de la coulée est effectué dans ladite plage de températures.

## Claims

Method for the manufacture of an aluminium-silicon alloy with a silicon content of 2-22 wt.%, in which crystalline silicon is applied in the form of a cone to the hearth surface of an open-hearth furnace and molten aluminium is poured into the tank of the open-hearth furnace at a temperature of 780―820°C and the resulting aluminium-silicon melt is intimately mixed by means of a shaped stream of the melt, characterised in that the melt stream is directed at a speed in the axial direction thereof within the range of 0.5-0.8 m/s onto the bottom surface of the cone of crystalline silicon, the temperature of the melt in the furnace tank is reduced to 670―750°C simultaneously with the commencement of intimate mixing, and intimate mixing of the melt is carried out within the said temperature range.
